# EUROPÄISCHE PATENTSCHRIFT

(11) **EP 0 280 284 B1**
(45) Veröffentlichungstag und Bekanntmachung des Hinweises auf die Patenterteilung: **18.09.1991**
(21) Anmeldenummer: 88102762.7
(22) Anmeldetag: 24.02.1988
(51) Int. Cl.: B41M 5/26

(54) **Wärmeempfindliches Aufzeichnungsmaterial**
Heat-sensitive recording material
Matériel d'enregistrement sensible à la chaleur

(30) Priorität: 25.02.1987 JP 42424/87
(43) Veröffentlichungstag der Anmeldung: 31.08.1988
(73) Patentinhaber: JUJO PAPER CO., LTD., Kita-ku Tokyo (JP)
(72) Erfinder: Satake, Toshimi Central Research Laboratory, Tokyo (JP); Minami, Toshiaki Central Research Laboratory, Tokyo (JP); Nagai, Tomoaki Central Research Laboratory, Tokyo (JP); Fujimura, Fumio Central Research Laboratory, Tokyo (JP)
(74) Vertreter: Kinzebach, Werner, Dr.

(56) Entgegenhaltungen:
- EP-A- 0 248 405
- FR-A- 2 421 410

## Beschreibung

Die Erfindung betrifft ein wärmeempfindliches Aufzeichnungsmaterial, das fur die optische Lesbarkeit im nahen ultraroten Bereich geeignet ist und bei Bestrahlung mit UV-Licht lokal erfaßbar ist.

Wärmeempfindliche Aufzeichnungsblätter, bei denen durch Wärme- oder Hitzeeinwirkung eine Farbreaktion zwischen einem farblosen oder schwachfarbigen chromogenen Stoff und einer phenolischen Substanz oder einer organischen Säure stattfindet, sind u.a. in den japanischen Patentpublikationen Nr. 4160/1968 und 14039/1970 und in JP-OLS Nr. 27736/1973 beschrieben. Sie finden vielfältige Anwendung in der Praxis.

Ein wärmeempfindliches Aufzeichnungsblatt wird im allgemeinen hergestellt, indem man auf die Oberfläche eines Trägers wie Papier, Film usw. eine Beschichtungsmasse aufbringt, die durch Feinvermahlen und Dispergieren eines farblosen chromogenen Stoffes und eines Farbentwicklungsmaterials, Vermischen der erhaltenen Dispersionen miteinander und Zugeben eines Bindemittels, Füllstoffs, Sensibilisierungsmittels, Gleitmittels und anderer Hilfsmittel erhalten worden ist. Bei Wärme oder Hitzeeinwirkung erfolgt in der Beschichtung augenblicklich eine chemische Umsetzung unter Farbbildung.

Die vielfältige praktische Verwendung dieser wärmeempfindlichen Aufzeichnungsblätter umfaßt die Anwendung bei medizinischen und technischen Aufzeichnungsgeräten, Terminaldruckern von Computern und Informationssystemen, Druckern von Faksimilier- oder Kopiermaschinen und elektronischen Rechenmaschinen, Fahrscheinautomaten und dgl.

Die wärmeempfindlichen Aufzeichnungsblätter, die einen Leukofarbstoff und ein Färbungsmittel enthalten, werden auf dem Gebiet der POS-Systeme als thermische Zettel angewandt. Dabei tritt die Farbentwicklung im sichtbaren Bereich auf, so daß die Farbentwicklung bei der Verwendung eines Halbleiter-Laserstrahls im nahen ultraroten Bereich vom Strichcode-Abtaster nicht lesbar ist.

Im Gegensatz zum obigen wärmeempfindlichen Farbentwicklungssystem, das farblose Farbstoffe verwendet, ist auch ein wärmeempfindliches Farbentwicklungssystem bekannt, das Metallverbindungen verwendet. Beispielsweise ist in der japanischen Patentpublikation 8787/1957 die kombinierte Verwendung von Eisenstearat als Elektronenakzeptor mit Tanninsäure oder Gallussäure als Elektronendonator beschrieben, und in der japanischen Patentpublikation 6485/1959 ist die kombinierte Verwendung von einem Elektronenakzeptor wie Silberstearat, Eisenstearat, Goldstearat, Kupferstearat oder Quecksilberbehenat mit einem Elektronendonator wie Methylgallat, Äthylgallat, Propylgallat, Butylgallat oder Dodecylgallat beschrieben.

In zunehmendem Maß werden zur Kennzeichnung von abgepackten Produkten wärmeempfindliche Aufzeichnungsblätter als Strichcode-Zettel verwendet. Die so markierten Produkte durchlaufen viele schnelle automatische Sortierungsvorgänge, in welche Strichcode-Leser eingeschaltet sind. Im Prinzip funktionieren solche schnellen automatischen Sortierungssysteme wie folgt:
Eine mit einem Strichcode-Zettel beklebte Packung wird von einem Förderer in eine Dunkelkammer eingeführt, in dem sie mit einem UV-Strahl einer bestimmten Wellenlänge bestrahlt wird. Dabei wird das aus dem Fluoreszenzfarbstoff in dem Strichcode-Zettel entstehende Fluoreszenzlicht von einem Fluoreszenzdetektor erfaßt und die Stelle des Strichcode-Zettels auf der Packung wird beobachtet. Dann erfolgt das Sortieren automatisch durch das Lesen der Information des Strichcodes mittels eines Halbleiter-Laser-Abtasters bei einer Transmissionswellenlänge im nahen ultraroten Bereich.

Das obige System ist eines der denkbaren Beispiele. Bei solchen Sortierungssystemen sind die bisherigen wärmeempfindlichen Aufzeichnungsblätter nicht brauchbar.

Der Erfindung liegt die Aufgabe zugrunde, ein wärmeempfindliches Aufzeichnungsmaterial zu schaffen, das eine überlegene lokale Erfaßbarkeit bei Bestrahlung mit UV-Licht und eine gute optische Lesbarkeit im nahen ultraroten Bereich hat.

Diese Aufgabe wird erfindungsgemäß dadurch gelöst, daß bei einem wärmeempfindlichen Aufzeichnungsmaterial, das auf einem Träger eine wärmeempfindliche Aufzeichnungsschicht vom Typ Chelatbildner hat, die einen Fluoreszenzfarbstoff und/oder ein Fluoreszenzpigment enthält, dessen Fluoreszenzmaximum bei Bestrahlung mit UV-Licht, im sichtbaren Wellenlängenbereich von 450-700 nm liegt. Man spricht hier vom Typ "Chelatbildner" weil die in der Aufzeichnungsschicht enthaltenen Elektronendonator- und Elektronenakzeptor-Komponenten unter Chelatbildung miteinander reagieren.

Die Wahl des erfindungsgemäß verwendeten Elektronenakzeptors unterliegt keinen besonderen Einschränkungen, man kann die bekannten Elektronenakzeptoren, vorzugsweise die Metalldoppelsalze der höheren Fettsäuren, verwenden.

Die erfindungsgemäßen Metalldoppelsalze höherer Fettsäuren sind Doppelsalze, die pro Molekül mindestens zwei Arten von Metallatomen haben. Sie unterscheiden sich daher deutlich in ihren physikalisch-chemischen Eigenschaften von den bisherigen Metallsalzen der höheren Fettsäuren, die nur eine Metallatomart in ihrem Molekül enthalten.

Diese Metalldoppelsalze der höheren Fettsäuren werden hergestellt, indem man mindestens zwei anorganische Metallsalze mit einem Alkalimetallsalz oder Ammoniumsalz der gewählten höheren Fettsäure umsetzt. Die Art und das Mischungsverhältnis der Metallatome der mindestens zwei anorganischen Metallsalze kann auf diese Weise leicht eingestellt und kontrolliert werden. Beispielsweise kann das Zink-Eisen-Doppelsalz der Behensäure mit Eisen und Zink im Verhältnis 2:1 hergestellt werden, indem man Natriumbehenat mit einer wäßrigen Lösung von Ferrichlorid und Zinkchlorid in einem Molverhältnis von 2:1 umsetzt.

Geeignete Metalle für die Doppelsalzbildung der höheren Fettsäuren sind mehrwertige Metalle, beispielsweise Eisen, Zink, Calcium, Magnesium, Aluminium, Barium, Blei, Mangan, Zinn, Nickel, Kobalt, Kupfer, Silber, Quecksilber usw.; vorzugsweise Eisen, Zink, Calcium, Aluminium, Magnesium und Silber.

Geeignete Fettsäuren für die Doppelsalzbildung sind gesättigte und/oder ungesättigte aliphatische Fettsäuren mit 16 bis 35 Kohlenstoffatomen.

Die Wahl des erfindungsgemäßen Metalldoppelsalzes einer höheren Fettsäure unterliegt keinen besonderen Einschränkungen, man kann beispielsweise folgende verwenden.
1) Eisen-Zink-Doppelsalz der Stearinsäure
2) Eisen-Zink-Doppelsalz einer Montansäure
3) Eisen-Zink-Doppelsalz einer Wachssäure
4) Eisen-Zink-Doppelsalz der Behensäure
5) Eisen-Calcium-Doppelsalz der Behensäure
6) Eisen-Aluminium-Doppelsalz der Behensäure
7) Eisen-Magnesium-Doppelsalz der Behensäure
8) Silber-Calcium-Doppelsalz der Behensäure
9) Silber-Aluminium-Doppelsalz der Behensäure
10) Silber-Magnesium-Doppelsalz der Behensäure
11) Calcium-Aluminium-Dopelsalz der Behensäure

Solche Metalldoppelsalze höherer Fettsäuren können als Elektronenakzeptor allein oder im Gemisch verwendet werden.

Die erfindungsgemäßen Elektronendonatoren, die mit dem Metalldoppelsalz einer höheren Fettsäure verwendet werden, sind vorzugsweise mehrwertige aromatische Hydroxiverbindungen, Diphenylcarbazid, Diphenylcarbazon, Hexamethylentetramin, Spirobenzopyran und 1-Formyl-4-phenylsemicarbazid; am bevorzugtesten sind die mehrwertigen aromatischen Hydroxiverbindungen der allgemeinen Formel (I): in der R eine Alkylgruppe mit 18 bis 35 Kohlenstoffatomen, (worin R₁ eine Alkylgruppe mit 18 bis 35 Kohlenstoffatomen bedeutet); n eine ganze Zahl von 2 bis 3 bedeutet; und "-X-" für
-CH₂-, -CO₂-, -CO-, -O-, -CONH-, (worin R' eine Alkylgruppe mit 5 bis 30 Kohlenstoffatomen bedeutet), - S0₂ -, - SOa - oder - S0₂NH - steht.

Bei der Herstellung der Beschichtungsmasse durch Dispergieren dieses mehrwertigen Phenolderivats in einem wäßrigen oder lösungsmittellöslichen Bindemittel ist es nötig, eine Reaktion dieses Phenolderivats mit einem Elektronendonator zu vermeiden und die Lösungsmittel- und Dispersionsstabilität dieses Phenols zu erhöhen. Dabei ist es wünschenswert, daß der von der Farbentwicklungsgruppe verschiedene Substituent eine große Zahl von Kohlenstoffatomen, nämlich 18 bis 35, hat, 2 bis 3 OH-Gruppen vorhanden sind, und diese OH-Gruppen nahe beieinander liegen.

Die erfindungsgemäße wärmeempfindliche Farbentwicklungsschicht mit dem obigen Elektronenakzeptor und dem obigen Elektronendonator enthält einen Fluoreszenzfarbstoff und/oder ein Fluoreszenzpigment, dessen Fluoreszenzmaximum bei Bestrahlung mit UV-Licht, im sichtbaren Bereich von 450-700 nm Wellenlänge liegt.

Wärmeempfindliche Farbentwicklungsschichten, die einen Fluoreszenzaufheller enthalten, sind bekannt. Bei ihnen wird UV-Licht im unsichtbaren Bereich von 300-400 nm Wellenlänge im Sonnenlicht in ein sichtbares blaues Licht von etwa 420 nm Wellenlänge umgewandelt.

Die erfindungsgemäßen Fluoreszenzfarbstoffe unterscheiden sich in ihren Strukturen und Funktionen von den bisherigen Fluoreszenzaufhellern. Die erfindungsgemäßen Fluoreszenzfarbstoffe und/oder - pigmente sind Anthrachinon-, Indigo-, Azin-, Xanthen-, Acridin-, Diphenylmethan-, Triphenylmethan-, Thiazin-, Thiazolfluoreszenzfarbstoffe bzw. -pigmente.

Bevorzugte erfindungsgemäße Fluoreszenzfarbstoffe und/oder -pigmente sind:

Die erfindungsgemäßen Fluoreszenzpigmente umfassen Harzpulver, die mit Rhodamine B, Rhodamine 6G, Azosol-brilliant Yellow 6G oder basischem Fluoreszenzfarbstoff gefärbt sind. Beispiele für dieses Harz sind Melamin-, Toluolsulfoamid-, Triazon-, Acryl- und Polyvinylchloridharz usw.

Der Fluoreszenzfarbstoff kann für sich in der wärmeempfindlichen Farbentwicklungsschicht und er kann als gepulvertes Pigment darin enthalten sein. Letzteres wird aus einer Festlösung hergestellt, die durch Auflösen des Fluoreszenzfarbstoffs in einem synthetischen Harz, z.B. Toluolsulfonamid-Melaminharz, Melaminharz, Benzoguanaminharz, Polyvinylchloridharz, Polyamidharz, Polyesterharz, Polyurethanharz usw. erhalten wurde. Der bevorzugte Fluoreszenzfarbstoff wird durch das folgende Oberflächenbehandlungsverfahren hergestellt:

Der Fluoreszenzfarbstoff wird mit einem Polymerisationsinitiator, einer auf den Fluoreszenzfarbstoff auftragbaren Menge von Vinylmonomer, und einem Lösungsmittel, in welchem das Vinylmonomer auflösbar ist und das einen niedrigeren Siedepunkt als das Vinylmonomer hat, gleichmäßig vermischt. Dann wird das Lösungsmittel entfernt und das Vinylmonomer auf der Oberfläche der Fluoreszenzfarbstoffteilchen unter Einwirkung des auf dem Fluoreszenzfarbstoff vorhandenen Polymerisationsinitiators polymerisiert, wobei man einen mit Polymerisatfilm beschichteten Fluoreszenzfarbstoff erhält. Der erhaltene Fluoreszenzfarbstoff ist leicht und gleichmäßig dispergierbar.

Erfindungsgemäß kann ein Leukofarbstoff, der Strahlung im nahen ultraroten Bereich absorbiert, in solchem Umfang verwendet werden, daß der Effekt dieser Erfindung nicht beeinträchtigt wird. Der im nahen Ultrarot absorbtionsfähige Leukofarbstoff absorbiert bei der Farbentwicklung nach der Hitzeschmelzreaktion mit einem sauren Stoff wirksam die Strahlung im nahen ultraroten Bereich (besonders im Bereich von 700 - 1500 nm).

Beispiele für solche Fluoreszenzfarbstoffe sind Fluoren-Leukofarbstoffe, Monovinyl-phthalidderivate, Divinyl-phthalidderivate, Fluoran-Leukofarbstoffe und so weiter.

Von den Leukofarbstoffen der Fluorenreihe sind die im nahen Ultrarot absorbierenden Leukofarbstoffe der folgenden Formeln (11) oder (III) bevorzugt. worin die Reste
Ri, R₂, R₃, R₄, Rs, und Rs gleich oder verschieden sind und jeweils ein Wasserstoffatom, einen Alkylrest mit 1-18 C-Atomen, einen Cycloalkylrest mit 3-7 C-Atomen, eine niedere Alkoxygruppe, halogenierte Alkylgruppe mit 1-18 C-Atomen, Phenylgruppe, substituierte Phenylgruppe oder Benzylgruppe bedeuten;
R₇, Rε und Rg gleich oder verschieden sind und jeweils ein Wasserstoffatom, ein Halogenatom, eine niedere Alkylgruppe oder niedere Alkoxygruppe bedeuten,
X ein Kohlenstoffatom, Stickstoffatom oder Schwefelatom bedeutet, und wobei
R₁ und R₂, oder R₃ und R₄ gegebenenfalls mit dem Stickstoffatom (der Aminogruppe) einen heterocyclischen Ring mit 4-6 Kohlenstoffatomen (der ein Sauerstoff-, Schwefel- oder ein zweites Stickstoffatom enthalten kann) bilden konnen.

Erfindungsgemäße Bindemittel sind z. B. völlig verseifter Polyvinylalkohol, Polymerisationsgrad: 200-1900, teilweise verseifter Polyvinylalkohol, karboxylierter Polyvinylalkohol, amidmodifizierter Polyvinylalkohol, sulfonsauremodifizerter Polyvinylalkohol, butyralmodifizierter Polyvinylalkohol, andere modifizierte Polyvinylalkohole, Hydroxyäthylzellulose, Methylzellulose, Carboxymethylzellulose, Styrol-Maleinsäureanhydrid-Copolymere, Styrol-Butadien-Copolymere, Zellulosederivate wie Äthylzellulose und Acetylzellulose, Polyvinylchlorid, Polyvinylazetat, Polyacrylamid, Polyacrylsäureester, Polyvinylbutyral, Polystyrol, Copolymere von obigen Verbindungen, Polyamidharz, Siliconharz, Petroleumkunstharz, Terpenharz, Ketonharz und Cumaronharz. Diese hochmolekularen Bindemittel können verwendet werden, nachdem sie in einem Lösungsmittel wie Wasser, Alkohol, Keton, Ester, Kohlenwasserstoff usw. gelöst oder in Wasser oder Lösungsmittel emulgiert oder dispergiert worden sind.

Die Art und Menge des Elektronenakzeptors, z.B. des Metallsalzes der höheren Fettsäure, des Elektronendonators, z.B. des mehrwertigen Phenolderivats, des Fluoreszenzfarbstoffs und/oder -pigmentes, des Bindemittels, der anderen Additive, die je nach dem gewünschten Effekt und der Eignung für Aufzeichnungszwecke bestimmt werden, sind nicht besonders beschränkt. Im allgemeinen ist es vorteilhaft, 1 bis 6 Gew.-Teile des Elektronendonators, 1 bis 10 Gew.-Teile Fluoreszenzfarbstoff und/oder -pigment 2 bis 15 Gew.-Teile Füllstoff und 0,5 bis 4 Gew.-Teile Bindemittel, bezogen auf 1 bis 9 Gew.-Teile des Elektronenakzeptors zu verwenden.

Das erfindungsgemäße wärmeempfindliche Material wird hergestellt, indem man die Beschichtungsmasse auf ein Basismaterial wie Papier, synthetisches Papier, Film usw. aufträgt.

Der oben erwähnte Elektronenakzeptor, der obige Elektronendonator, gegebenenfalls der basische, farblose chromogene Farbstoff werden mittels einer Mahlvorrichtung, wie Kugelmühle, Reibungsmühle, Sandschleifmaschine usw., oder mittels einer geeigneten Emulgiermaschine bis zu einer Teilchengröße von mehreren Mikron oder kleiner zermahlen. Hierzu gibt man verschiedene Additive. Die Additive, die erfindungsgemäß verwendet werden können, sind z. B. folgende:
Anorganische oder organische Füllstoffe, wie Siliziumdioxyd, Calciumcarbonat, Kaolin, gebrannter Kaolin, Diatomeenerde, Talk, Titaniumdioxid,, Aluminiumhydroxid usw.; Trennmittel wie Metallsalze von Fettsäuren; Gleitmittel wie Wachse; UV-Absorptionsmittel der Bezophenon- und Triazolreihe; wasserfest machende Mittel wie Glyoxal usw., Dispergiermittel; Antischaummittel und so weiter.

Die überlegene optische Lesbarkeit des erfindungsgemäßen wärmeempfindlichen Aufzeichnungsblattes im nahen ultraroten Bereich hat vielleicht folgende Ursache. Bei der Farbbildung durch die Hitzeschmelzreaktion zwischen dem Metalldoppelsalz höherer Fettsäure als Elektronenakzeptor und dem Elektronendonator, z. B. dem mehrwertigen Phenolderivat usw., ergibt der Farbentwicklungsbereich ein im sichtbaren Bereich und im nahen ultraroten Bereich (Wellenlängebereich 700 bis 1000 nm) lesbares Aufzeichnungsbild.

Die überlegene lokale Erfaßbarkeit bei Bestrahlung mit UV-Licht läßt sich darauf zurückführen, daß die wärmeempfindliche Farbentwicklungsschicht einen Fluoreszenzfarbstoff und/oder -pigment enthält, dessen Fluoreszenzmaximum bei UV-Bestrahlung im sichtbaren Wellenlängebereich von 450-700 nm liegt. Zum Beispiel wird eine mit einem Strichcode beklebte Packung von einem Förderer in eine Dunkelkammer eingeführt, in der sie mit UV-Strahlung einer bestimmten Wellenlänge bestrahlt wird. Dabei wird die Fluoreszenz des Fluoreszenzfarbstoffs und/oder -pigments in dem Strichcode-Zettel durch einen Fluoreszenzdetektor erfaßt, und die Stelle des Strichcode-Zettels auf der Packung läßt sich leicht beobachten und verfolgen.

### (Beispiele)

Die Erfindung wird anhand der nachfolgenden Beispiele näher erläutert.

Als Abkürzung für Gewichtsteile wird "Teile" verwendet.

### (Synthesebeispiel)

1000 Teile Thioflavin als Fluoreszenzfarbstoff (Farbstoffbezeichnung C), 350 Teile Äthyläther, 70 Teile Styrolmonomer, 2 Teile von 2,2'-Azobis-(2,4-dimethylvaleronitril), 5 Teile von Dialkylsulfobernsteinsäureestersalz wurden mittels der Kugelmühle 2 Stunden geknetet, um eine gleichmäßige Dispersion zu erhalten. Die resultierende Dispersion wurde im Thermostat bei 65 ° C gehalten und 1 Stunde polymerisiert. Danach wurde die Dispersion bis auf 90 ° C erhitzt, und das restliche Monomer beseitigt. In dieser Weise erhielt man feine Teilchen von mit Thioflavin gefärbtem Styrolharz.

Die Fluoreszenzfarbstoffe, die in den folgenden Beispielen verwendet wurden, sind solche, bei denen die Oberfläche mit hochmolekularen Polymeren gemäß obigem Synthesebeispiel beschichtet wurde.

### (Beispiel 1 (Test-Nr. 1-4))

Losung A (Elektronenakzeptordispersion):

Lösung B (Elektronendonatordispersion)

Lösung C (Fluoreszenzfarbstoffdispersion)

Die Lösungen der obigen Zusammensetzungen wurden in einer Reibungsmühle einzeln bis zu einer Teilchengröße von 3 Mikron vermahlen.

Die Lösungen wurden dann im folgenden Verhältnis miteinander vermischt, um eine wärmeempfindliche Beschichtunqsmasse zu erhalten.

Kaolinton (5%ige wäßrige Dispersion) 12,0 Teile

Die obige Beschichtungsmasse wurde in einer Beschichtungsmenge von 6,0 g/m² auf ein Basispapier mit einem Gewicht von 50 g/m² aufgetragen, getrocknet und superkalandriert, um eine Glätte von 200-600 Sekunden einzustellen. Man erhielt ein wärmeempfindliches Aufzeichnungsblatt.

### Beispiel 2 (Test-Nr. 5-12)

Man erhielt in der gleichen Weise wie im Beispiel 1 ein wärmeempfindliches Aufzeichnungsblatt, wobei aber die Lösung D anstatt der Lösung C verwendet wurde.

### Lösung D

Fluoreszenzfarbstoff (40%ige Dispersion von Sinloihi Co. hergestellt, Sinloihi Color Base SP-X Series, X= 13 bis 17, 27, 37 und 47) 12,5 Teile (Vergleichsbeispiele (Test-Nr. 13-16)) Lösung A (Elektronenakzeptordispersion)

### Lösung B

Die Lösungen der obigen Zusammensetzungen wurden in einer Reibungsmühle einzeln bis zur Teilchengröße von 3 Mikron vermahlen.

Die Lösungen wurden dann im folgenden Verhältnis miteinander vermischt, um eine wärmeempfindliche Beschichtunasmasse zu erhalten.

Man erhielt in der gleichen Weise wie im Beispiel 1 ein wärmeempfindliches Aufzeichnungsblatt.

Die in den Beispielen und Vergleichsbeispielen erhaltenen Aufzeichnungsblätter wurden hinsichtlich ihrer Qualität geprüft, die Ergebnisse sind in Tabelle 1 und 2 zusammengefaßt.

### Anmerkungen

(1) Bilddichte: Ein wärmeempfindliches Aufzeichnungsblatt wird bei einer angelegten Spannung von 18,03 V und einer Pulsbreite von 3,2 Millisekunden unter Verwendung einer Faksimiliermaschine (von TOSHIBA CORPORATION) mit einer Aufzeichnung versehen. Die Bilddichte wird mit einem Macbeth-Dichtemesser (RD-514, Verwendung des Amber-Filters; die unten beschriebenen Messungen erfolgen unter gleichen Bedingungen) bestimmt.
(2) Reflexionsgrad für ultrarotes Licht: Der Reflexionsgrad der in obiger Anmerkung (1) erwähnten Aufzeichnung wird mit einem Spektrometer bei einer Wellenlänge von 800 nm gemessen.
(3) Fluoreszenzlicht: In der Dunkelkammer wird ein UV-Strahl (von der langen Hauptwellenlänge von 365 nm) auf ein wärmeempfindliches Aufzeichnungsmaterial gerichtet. Das dabei entstandene Fluoreszenzlicht wird mit den Augen beobachtet.

### (Effekte der Erfindung)

Das erfindungsgemäße Aufzeichnungsmaterial weist folgende Vorteile auf:
(1) überlegene lokale optische Erfaßbarkeit bei Bestrahlung mit UV-Licht.
(2) Gute optische Lesbarkeit im nahen ultraroten Bereich.

## Patentansprüche

1. Wärmeempfindliches Aufzeichnungsmaterial mit einer wärmeempfindlichen Farbentwicklungsschicht auf einem Träger, die einen Elektronenakzeptor und einen Elektronendonator, die unter Chelatbildung miteinander reagieren und gegebenenfalls übliche Additive enthält, dadurch gekennzeichnet, daß die wärmeempfindliche Farbentwicklungsschicht einen Fluoreszenzfarbstoff und/oder ein Fluoreszenzpigment enthält, dessen Fluoreszenzmaximum bei Bestrahlung mit UV-Licht im sichtbaren Wellenlängenbereich von 450-700 nm liegt.

2. Wärmeempfindliches Aufzeichnungsmaterial gemäß Anspruch 1, dadurch gekennzeichnet, daß der Elektronenakzeptor ein Metalldoppelsalz einer höheren Fettsäure mit 16 bis 35 Kohlenstoffatomen ist.

3. Wärmeempfindliches Aufzeichnungsmaterial gemäß Anspruch 2, dadurch gekennzeichnet, daß das Metalldoppelsalz einer höheren Fettsäure mindestens zwei Metalle aus der Gruppe Eisen, Zink, Calcium, Magnesium, Aluminium, Barium, Blei, Mangan, Zinn, Nickel, Kobalt, Kupfer, Silber und Quecksilber enthält.

4. Wärmeempfindliches Aufzeichnungsmaterial gemäß einem der vorhergehenden Ansprüche, dadurch gekennzeichnet, daß der Elektronendonator mindestens eine Substanz ausgewählt aus mehrwertigen aromatischen Hydroxiverbindungen, Diphenylcarbazid, Diphenylcarbazon, Hexamethylentetramin, Spirobenzopyran und 1-Formyl-4-phenylsemicarbazid ist.

5. Wärmeempfindliches Aufzeichnungsmaterial gemäß einem der vorhergehenden Ansprüche, dadurch gekennzeichnet, daß der Elektronendonator mindestens eine mehrwertige aromatische Hydroxiverbindung der allgemeinen Formel (I) ist: in der R eine Alkylgruppe mit 18 bis 35 Kohlenstoffatomen, (worin R, eine Alkylgruppe mit 18 bis 35 Kohlenstoffatomen bedeutet); n eine ganze Zahl von 2 bis 3 bedeutet; und "-X-" für
-CH₂-, -CO₂-, -CO-, -O-, -CONH-, (worin R' eine Alkylgruppe mit 5 bis 30 Kohlenstoffatomen bedeutet), - S0₂ -, - S0₃ - oder - S0₂NH - steht.

6. Wärmeempfindliches Aufzeichnungsmaterial gemäß einem der vorhergehenden Ansprüche, dadurch gekennzeichnet, daß der Fluoreszenzfarbstoff per se oder in einem Pigment mindestens ein Farbstoff ausgewählt aus der Reihe der Antrachinon-, Indigo-, Azin-, Xanthen-, Acridin-, Diphenylmethan-, Triphenylmethan-, Thiazin-und Thiazol-fluoreszenzfarbstoffe ist.

7. Wärmeempfindliches Aufzeichnungsmaterial gemäß einem der vorhergehenden Ansprüche, dadurch gekennzeichnet, daß die Farbentwicklungsschicht 1 bis 6 Gewichtsteile Elektronendonator, 1 bis 10 Gewichtsteile Fluoreszenzfarbstoff und/oder -pigment, 2 bis 15 Gewichtsteile Füllstoff und 0,5 bis 4 Gewichtsteile Bindemittel, bezogen auf 1 bis 9 Gewichtsteile des Elektronenakzeptors, enthält.

8. Wärmeempfindliches Aufzeichnungsmaterial gemäß einem der vorhergehenden Ansprüche, dadurch gekennzeichnet, daß die Farbentwicklungsschicht auf einem Basismaterial liegt.

9. Wärmeempfindliches Aufzeichnungsmaterial gemäß einem der vorhergehenden Ansprüche, dadurch gekennzeichnet, daß das Basismaterial ein Papier, synthetisches Papier oder ein Film ist.

## Claims

1. Heat sensitive recording material with a heat sensitive colour developing layer on a carrier which contains an electron acceptor and an electron donor which react with one another with chelate formation and customary additives as desired, characterised in that the heat sensitive colour developing layer contains a fluorescence dyestuff and/or a fluorescence pigment, the fluorescence maximum of which, on irradiation with UV-light, lies in the visible wavelength range of 450-700 nm.

2. Heat sensitive recording material according to Claim 1, characterised in that the electron acceptor is a metal double salt of a higher fatty acid with 16 to 35 carbon atoms.

3. Heat sensitive recording material according to Claim 2, characterised in that the metal double salt of a higher fatty acid contains at least two metals from the group iron, zinc, calcium, magnesium, aluminium, barium, lead, manganese, tin, nickel, cobalt, copper, silver and mercury.

4. Heat sensitive recording material according to one of the preceding Claims, characterised in that the electron donor is at least one substance selected from polyvalent aromatic hydroxy compounds, diphenyl carbazide, diphenyl carbazone, hexamethylenetetramine, spirobenzopyran and 1-formyl-4-phenyl semicarbazide.

5. Heat sensitive recording material according to one of the preceding Claims, characterised in that the electron donor is at least one polyvalent aromatic hydroxy compound of the general formula (I) in which R is an alkyl group with 18 to 35 carbon atoms, (wherein R₁ represents an alkyl group with 18 to 35 carbon atoms); n represents a whole number from 2 to 3; and "-X-" stands for
-CH₂-, -C0₂-, -CO-, -O-, -CONH-, (wherein R' represents an alkyl group with 5 to 30 carbon atoms), -S0₂-, -S0₃- or -S0₂NH-.

6. Heat sensitive recording material according to one of the preceding Claims, characterised in that the fluorescence dyestuff per se or in a pigment is at least one dyestuff selected from the series of anthraquinone, indigo, azine, xanthene, acridine, diphenylmethane, triphenylmethane, thiazine and thiazol fluorescence dyestuffs.

7. Heat sensitive recording material according to one of the preceding Claims, characterised in that the colour developing layer contains 1 to 6 parts by weight electron donor, 1 to 10 parts by weight fluorescence dyestuff and/or pigment, 2 to 15 parts by weight filler and 0.5 to 4 parts by weight binding agent taken on 1 to 9 parts by weight of the electron acceptor.

8. Heat sensitive recording material according to one of the preceding Claims, characterised in that the colour developing layer lies on a base material.

9. Heat sensitive recording material according to one of the preceding Claims, characterised in that the base material is a paper, synthetic paper or a film.

## Revendications

1. Matériau d'enregistrement sensible à la chaleur, comportant, sur un support, une couche de développement de la couleur, sensible à la chaleur, qui contient un accepteur d'électrons et un donneur d'électrons qui réagissent ensemble en réalisant une chélation, ainsi qu'éventuellement d'additifs usuels caractérisé par le fait que, la couche de développement de la couleur sensible à la chaleur, contient un colorant fluorescent et/ou un pigment fluorescent dont la fluorescence maximale, par éclairement en lumière UV, se situe dans le domaine des longueurs d'onde visibles de 450-700 nm.

2. Matériau d'enregistrement sensible à la chaleur selon la revendication 1, caractérisé par le fait que l'accepteur d'électrons est un sel métallique double d'un acide gras supérieur contenant 16 à 35 atomes de carbone.

3. Matériau d'enregistrement sensible à la chaleur selon la revendication 2, caractérisé par le fait que le sel métallique double d'un acide gras supérieur contient au moins deux métaux du groupe fer, zinc, calcium, magnésium, aluminium, baryum, plomb, manganèse, étain, nickel, cobalt, cuivre, argent et mercure.

4. Matériau d'enregistrement sensible à la chaleur selon l'une des revendications précédentes, caractérisé par le fait que le donneur d'électrons est au moins une substance choisie parmi les composés polyhydroxylés aromatiques, le diphénylcarbazide, la diphénylcarbazone, l'hexaméthylènetétramine, le spirobenzopyranne et le 1-formyl-4-phénylsemicarbazide.

5. Matériau d'enregistrement sensible à la chaleur selon l'une des revendications précédentes, caractérisé par le fait que le donneur d'électrons est au moins un composé hydroxyle aromatique polyvalente de la formule générale (I): dans laquelle R est un groupe alcoyle contenant 18 à 35 atomes de carbone (où R₁ est un groupe alcoyle contenant 18 à 35 atomes de carbone); n est un nombre entier de 2 à 3 et "-X-" signifie:
-CH₂-, -C0₂-, -CO-, -0-. -CONH-, (où R' est un groupe alcoyle contenant 5 à 30 atomes de carbone), -S0₂-, -S0₃- ou -S0₂NH-

6. Matériau d'enregistrement sensible à la chaleur selon l'une des revendications précédentes, caractérisé par le fait que le colorant fluorescent est utilisé seul ou mélangé à un pigment et qu'au moins un colorant est choisi dans la série des colorants fluorescents à base d'anthraquinone, d'indigo, d'azine, de xanthène, d'acridine, de diphénylméthane, de triphénylméthane, de thiazine et de thiazol.

7. Matériau d'enregistrement sensible à la chaleur selon l'une des revendications précédentes, caractérisé par le fait que la couche de développement de la couleur contient 1 à 6 parties en poids de donneur d'électrons, 1 à 10 parties en poids de colorant et/ou de pigment fluorescent, 2 à 15 parties en poids de charge et 0,5 à 4 parties en poids de liant, rapporté à 1 à 9 parties en poids de l'accepteur d'électrons.

8. Matériau d'enregistrement sensible à la chaleur selon l'une des revendications précédentes, caractérisé par le fait que la couche de développement de la couleur est placée sur un matériau de base.

9. Matériau d'enregistrement sensible à la chaleur selon l'une des revendications précédentes, caractérisé par le fait que le matériau de base est un papier, un papier synthétique ou un film.
